# EUROPÄISCHE PATENTSCHRIFT

(11) **EP 1 080 933 B1**
(45) Veröffentlichungstag und Bekanntmachung des Hinweises auf die Patenterteilung: **13.04.2005**
(21) Anmeldenummer: 00116295.7
(22) Anmeldetag: 10.08.2000
(51) Int. Cl.: B41M 5/00

(54) **Verfahren zum Bedrucken von nicht-porösen Oberflächen mit einer InkJet-Tinte**
Method for printing non-porous surfaces with an ink-jet ink
Méthode pour l'impression de surfaces non-poreuses par jet d'encre

(30) Priorität: 01.09.1999 DE 19941673
(43) Veröffentlichungstag der Anmeldung: 07.03.2001
(73) Patentinhaber: PELIKAN PRODUKTIONS AG, 8132 Egg (CH)
(72) Erfinder: Schultz, Matthias, Dr., 8132 Hinteregg (CH); von der Waard, Johannes, 8132 Egg (CH)
(74) Vertreter: Hagemann, Heinrich, Dr.rer.nat., Dipl.-Chem.

(56) Entgegenhaltungen:
- EP-A- 0 634 289
- EP-A- 0 875 394
- US-A- 4 892 775

## Beschreibung

Die Erfindung betrifft ein Verfahren zum Bedrucken von nicht-porösen Oberflächen eines Substrats mit einer ein Lösungsmittel enthaltenden InkJet-Tinte.

Bisher wurden InkJet-Tinten direkt auf Materialien bzw. Substrate mit nicht-poröser Oberfläche gedruckt. Dabei können die InkJet-Tinten Komponenten enthalten, die die Haftung auf diesen Oberflächen bewirken bzw. verbessern. Die JP-A-078472 beschreibt ein transparentes Aufnahmemedium, das eine bedruckbare transparente Beschichtung aufweist. Das transparente Aufnahmemedium ist durch eine Durchlässigkeit für Licht im sichtbaren Bereich von mehr als 80% gekennzeichnet. Ein Verfahren zum Erzeugen von wasserfesten Markierungen auf Oberflächen aus Kunststoffmaterialien wird in WO 99/18 163 offenbart. Dabei wird eine Tinte verwendet, die ein schwer flüchtiges Lösungsmittel enthält, welches von dem Kunststoffmaterial weitgehend absorbiert wird. In der DE-A-3 721 651 wird ein Verfahren zum Bedrucken plattenförmiger Informationsträger mit einer Label-Information vorgeschlagen. Das Verfahren ist im Wesentlichen dadurch gekennzeichnet, dass die Label-Information mittels einer Datenverarbeitungsanlage erstellt wird. Die EP-A-413 442 beschreibt eine Tinte zur Markierung von Plastikmaterial, deren Zusammensetzung ein organisches Lösungsmittel umfasst. Das verwendete Lösungsmittel führt zu einem Lösen oder Quellen des zu bedruckenden Plastikmaterials.

Die EP 0 634 289 A1 befasst sich mit einem Verfahren der eingangs beschriebenen Art. Sie sieht auf den nicht-porösen Oberflächen eine Beschichtung entweder aus hauptsächlich a) einem speziellen Polyvinylalkohol, b) dem Copolymer von Vinylpyrrolidon und c) einem aromatischen Polyvinylacetal-Harz und einem Polyalkylenoxid oder einem Derivat hiervon vor. Eine *"Acryllack*"-Schicht ist nicht vorgesehen. Es besteht die Möglichkeit, der InkJet-Tinte zum Lösen oder Dispergieren der Farbmittel einen Glycolether einzuverleiben. Die EP 0 875 394 A1 befasst sich ebenfalls mit einem Aufzeichnungsmaterial für den InkJet-Druck bzw. Tintenstrahldruck, wobei auf einem Träger mindestens eine Tintenaufnahmeschicht vorgesehen ist. Diese besteht aus einem Bindemittel und einem porösen Aluminiumoxid-Hydroxid. Als Bindemittel werden im Allgemeinen wasserlösliche Polymere herangezogen. Ein bevorzugtes synthetisches Bindemittel ist Polyvinylalkohol. Die wasserlöslichen Polymeren können mit wasserunlöslichen hochmolekularen Verbindungen gemischt werden, insbesondere mit Acryl- oder Styrolacryl-Latices. Diese Mischungen führen nicht zu einer *"Acryllack"-Schicht.*

Die US-A-4 892 775 beschreibt ein Substrat, auf dem *eine "Vinylschicht"* ausgebildet wird. Beim Druckvorgang wird eine InkJet-Tinte herangezogen, die ein spezielles Acrylharz-Bindemittel enthält. Die Einbeziehung von Glycolethern ist vorgesehen. Sie sollen im Wesentlichen dafür sorgen, dass die Verdampfung des Lösungsmittelanteils verzögert abläuft. Farbige oder schwarze nicht-poröse Oberflächen mit einem weißen Acryllack sind nicht vorgesehen.

Bei den bekannten Vorschlägen ist die Haftung der InkJet-Tinten auf den nicht-porösen Oberflächen eines Substrats weiterhin nicht zufriedenstellend. Zudem führt ein sogenanntes Breitfließen bei zu hohen Trocknungszeiten zu geringer Auflösung. InkJet-Tinten mit kurzen Trocknungszeiten führen zum Verstopfen der Druckkopfdüsen. Farbige oder schwarze Oberflächen nicht-poröser Substrate können nach dem herkömmlichen Dreifarbendruck nicht bedruckt werden, da Weiß auf dem Untergrund als Mischfarbe fehlt. Um diese Probleme zu beheben, liegt derzeit noch kein brauchbarer technischer Vorschlag vor.

Der Erfindung lag daher die Aufgabe zugrunde, das eingangs bezeichnete Verfahren so weiterzubilden, dass nicht-poröse Oberflächen beliebiger Substrate, insbesondere aus Kunststoffen, Metall, Glas und Keramik und dergleichen, mit einer InkJet-Tinte bedruckt werden können, wobei kurze Trocknungszeiten, gute Haftung und Wasserfestigkeit der Tinte erreicht werden. Darüber hinaus soll eine hohe Auflösung angestrebt werden. Das nachteilige Ausfließen der Tinte auf der nicht-porösen Oberfläche des Substrats soll weitgehend ausgeschlossen werden.

Die vorliegende Erfindung löst diese Aufgabe dadurch, dass eine mit einem weißen Acryllack beschichtete farbige oder schwarze nicht-poröse Oberfläche mit einer InkJet-Tinte, die einen Glycolether als eine den Acryllack anlösende Komponente enthält, bedruckt wird, wobei das mit dem weißen Acryllack beschichtete Substrat im sichtbaren Bereich eine Lichtdurchlässigkeit von weniger als 10% aufweist.

Das Wesen der Erfindung besteht demzufolge darin, dass eine farbige oder schwarze nicht-poröse Oberfläche mit einem weißen Acryllack beschichtet ist. Es ist zu beachten, dass zwischen dem weißen Acryllack und der zum Bedrucken herangezogenen InkJet-Tinte insofern eine Abstimmung erfolgt, als in der InkJet-Tinte eine den Lack auf der nicht-porösen Oberfläche des Substrats anlösende bzw. quellende Komponente in Form eines Glycolethers enthalten ist. Dieser ist im Allgemeinen das Lösungsmittel der InkJet-Tinte als solcher. Darüber hinaus ist es denkbar, dass in der InkJet-Tinte eine zusätzliche Komponente enthalten ist, die das Anlösen bzw. Quellen der Lackbeschichtung mitverursacht. Dabei kann es sich beispielsweise um Alkohole, Ester, Ketone oder chlorierte Kohlenwasserstoffe handeln.

Im Rahmen der Erfindung ist es erforderlich, einen weißen Lack heranzuziehen, wobei diesem Pigmente und/oder Farbstoffe einverleibt sind, um die gewünschte Einfärbung zu erhalten. In diesem Fall wird auch von Lackfarben gesprochen (vgl. DIN 55 945, Dezember 1988). Grundsätzlich sind Lacke flüssige oder pulverförmige feste Substanzen, die in dünner Schicht auf Gegenstände appliziert werden oder die durch chemische Reaktion und/oder physikalische Veränderung einen auf den Objekten haftenden festen Film bilden, der dekorative und/oder schützende Funktion hat.

Die Hauptkomponenten des Lacks sind Bindemittel, Lösungsmittel, Pigmente, Füllstoffe und Lackhilfsmittel. Nach DIN 55 945 (Dezember 1988) sind Lacke Beschichtungsstoffe auf der Basis organischer Bindemittel. Je nach der Art der organischen Bindemittel können Lacke organische Lösungsmittel und/oder Wasser enthalten oder auch frei davon sein.

Wie bereits zum Ausdruck gebracht, sind die Lacke weiß pigmentiert, d.h. mit den üblichen Lösungsmitteln, unlöslichen organischen oder anorganischen Pigmenten versetzt werden, z.B. mit Titandioxid. Das lackbeschichtete Substrat weist eine Lichtdurchlässigkeit von weniger als 10% auf insbesondere ist es lichtundurchlässig.

Im Rahmen dieser Erfindung werden Acrylharz-Lacke (vgl. Römpp Chemie-Lexikon, 9. Aufl., Bd. 1, 1989, S. 41) auf der Basis von Acrylharzen herangezogen. Sie werden als Lösungen in organischen Lösungsmitteln, als wäßrige Dispersionen oder als Pulverlacke vielseitig eingesetzt. Ein hierfür besonders geeignetes und bevorzugtes Lösungsmittel ist ein Glycolether. Die nachfolgende Beschreibung der Erfindung geht aus von dem Einsatz eines Lacks in Form eines Acrylharz-Lacks bzw. eines Acryllacks. Soll eine farbige oder schwarze nicht-poröse Oberfläche eines Substrats zum Zwecke der Kennzeichnung, der Dekoration oder dergleichen bedruckt werden, dann ein weißer Acryllack herangezogen. Dieser wird als Lösung in einem organischen Lösungsmittel, als wäßrige Dispersion oder als Pulverlack aufgetragen und dann getrocknet bzw. nach Aufschmelzen wieder abkühlen gelassen. Der Auftrag erfolgt insbesondere durch Besprühen oder Bestreichen, bis die zu bedruckende nicht-poröse Oberfläche vollständig bedeckt ist. Es erfolgt dann in jedem Falle ein Trocknen, was einerseits das Entfernen des Lösungsmittels bzw. Dispersionsmittels, bzw. das Trocknen bei hoher Temperatur nach Aufschmelzen des Pulverlacks mit anschließendem Abkühlen bewirkt.

Die Stärke der jeweils aufgetragenen weißen Lackschicht ist für die Zwecke der vorliegenden Erfindung nicht wesentlich. Im allgemeinen dürfte die Lackschicht auf der nicht-porösen Oberfläche eine Stärke von etwa 1 bis etwa 500 µm, insbesondere etwa 5 bis 100 µm aufweisen.

Für die Zwecke der Erfindung hat sich eine InkJet-Tinte als geeignet erwiesen, die sich bei Einsatz eines weißen Acryllacks anlöst bzw. quillt, wodurch eine gute Fixierung des Farbmittels auf der Substratoberfläche bewirkt und ein Fließen der InkJet-Tinte verhindert wird. Die Lackschicht entzieht der Tinte einen Teil des Lösungsmittels und verringert so die Trocknungszeit. Dabei ist die erzielte Auflösung deutlich höher als beim Bedrucken der freien Substratoberfläche. Die Art des Substrats spielt keine wesentliche Rolle. Letztlich ist es allein entscheidend, daß der Lack eine ausreichende Haftung auf dem Substrat hat. Insbesondere handelt es sich um Substrate aus Glas, Metall, Keramik, Kunststoffe oder dergleichen. Unter den Kunststoffen werden Polystyrol (PS), Polyvinylchlorid (PVC), Acrylnitril-Butadien-Styrol-Copolymerisat (ABS) und Polypropylen (PB) bevorzugt. Von besonderem Vorteil erweist sich der erfindungsgemäße Gedanke dann, wenn eine mit den weißen Acryllack beschichtete, nicht-poröse Oberfläche eines Substrats nach dem herkömmlichen Dreifarbendruck bedruckt wird. Beim Dreifarbendruck mittels InkJet-Technologie werden sehr kleine Tintentröpfchen der Grundfarben Gelb, Cyan und Magenta nebeneinander auf dem Substrat platziert, so dass zusammen mit dem weißen Untergrund der Eindruck einer Mischfarbe entsteht. Man spricht hier von subtraktiver Farbmischung. Qualitativ hochwertige Ausdrucke sind nur möglich, wenn ein Ineinanderfließen der Tintentropfen, insbesondere an benachbarten Farbflächen, verhindert wird. Je kleiner die Tropfen und der Abstand zwischen ihnen, desto höher ist die Auflösung des Drucks. Das erfindungsgemäße Verfahren schafft den erforderlichen weißen Untergrund und verhindert die Vermischung benachbarter Tintentropfen.

Die mit der Erfindung erzielbaren Vorteile sind wie folgt festzuhalten: Hohe Auflösung nach dem Druck, sehr gute Wisch- und Kratzfestigkeit durch das Aufbringen von weißem Acryllack auf farbige oder schwarze Substraten zur Ausbildung bunter Aufdrucke nach dem herkömmlichen Dreifarbendruck. Diese Vorteile überwiegen weitgehend den Nachteil, daß bei der Verwirklichung der vorliegenden Erfindung ein zusätzlicher Produktionsschritt, nämlich durch den Auftrag des weißen Acryllacks auf die nicht-poröse Oberfläche des Substrats, erforderlich ist.

Die Erfindung soll nachfolgend anhand eines Beispiels noch näher erläutert werden.

### Beispiel

Ein schwarzes Substrat aus Polystyrol wurde mit einem weißen Acryllack, der Titandioxid als Weißpigment, n-Butanol und Aceton als Lösungsmittel enthielt (Dupli Color® Auto Acryl Spray Classic, 0-75), eingesprüht und bei Raumtemperatur getrocknet, so dass sich eine geschlossene Lackschicht ausbildete. Nach dem Trocknen erfolgte ein Bedrucken mit einer schwarzen InkJet-Tinte mittels eines Codent®-Druckers mit einem 200 dpi MIT-Druckkopf (Piezotechnologie, 128 Düsen). Für der Herstellung der verwendeten InkJet-Tinte wurde zunächst ein konzentrierter Ansatz, bezogen auf das Pigment, auf einer Rührwerkskugelmühle gemahlen (dispergiert) und anschließend auf folgende Zusammensetzung (in Masse-%) verdünnt:
5% Black Pearls® 880 (von der Firma Cabot Corporation),
2% Mowital® B-20H (Polyvinylbutyral, von der Firma Clariant),
31% Dowanol® PnP (Propylenglykol-monopropylether, von der Firma Dow Chemical),
59% Dowanol® PnB (Propylenglykol-monobutylether, von der Firma Dow Chemical),
3% Beckopox®- EM460 (von der Firma Vianova Resins).

Eine mikroskopische Aufnahme des bedruckten Lacksubstrats zeigt folgendes. Man erkennt, daß die Tropfen nicht vollständig ineinanderfließen, sondern jeder einzelne Tropfen noch erkennbar ist. Die weißen Flächen in der Mitte der Tintentropfen entstehen beim Trocknungsprozeß. Ihr Entstehen kann durch eine leichte Erhöhung der Trocknungszeit verhindert werden.

### Vergleichsbeispiel

Beispiel 1 wurde mit der gleichen InkJet-Tinte wiederholt, jedoch ein unbeschichtetes ABS (Acrylonitrilbutadienstyrol)-Substrat bedruckt. Obwohl sich ein derartiges Substrat noch relativ gut eignet, da auch seine Oberfläche leicht von den in der InkJet-Tinte enthaltenen Glycolethern angelöst wird, verlaufen die Tropfen viel stärker miteinander. Ein Mehrfarbendruck, bei dem benachbarte Tropfen nicht miteinander verfließen dürfen, ist auf diese Weise nicht möglich.

## Patentansprüche

1. Verfahren zum Bedrucken von nicht-porösen Oberflächen eines Substrats mit einer ein Lösungsmittel enthaltenden InkJet-Tinte, **dadurch gekennzeichnet, dass** eine mit einem weißen Acryllack beschichtete farbige oder schwarze nicht-poröse Oberfläche mit einer InkJet-Tinte, die einen Glycolether als eine den Acryllack anlösende Komponente enthält, bedruckt wird, wobei das mit dem weißen Acryllack beschichtete Substrat im sichtbaren Bereich eine Lichtdurchlässigkeit von weniger als 10% aufweist.

2. Verfahren nach Anspruch 1, **dadurch gekennzeichnet, dass** der Acryllack als Lösung in einem organischen Lösungsmittel, als wässrige Dispersion oder als Pulverlack aufgetragen wird.

3. Verfahren nach Anspruch 2, **dadurch gekennzeichnet, dass** die nicht-poröse Oberfläche mit dem Acryllack besprüht oder bestrichen wird, bis die zu bedruckende nicht-poröse Oberfläche vollständig bedeckt ist und danach getrocknet wird.

4. Verfahren nach einem der Ansprüche, **dadurch gekennzeichnet, dass** das Substrat aus Glas, Metall, Keramik oder Kunststoff besteht.

5. Verfahren nach Anspruch 4, **dadurch gekennzeichnet, dass** der Kunststoff in Form von Polystyrol, Polyvinylchlorid, Polypropylen oder Acrylnitril-Butadien-Styrol-Copolymerisat vorliegt.

6. Verfahren nach einem der Ansprüche 1 bis 5, **dadurch gekennzeichnet, dass** die Lackschicht auf der nicht-porösen Oberfläche auf eine Stärke von 1 bis 500 µm eingestellt wird.

7. Verfahren nach mindestens einem der vorhergehenden Ansprüche, **dadurch gekennzeichnet, dass** die mit dem Acryllack beschichtete, nicht-poröse Oberfläche nach dem herkömmlichen Dreifarbendruck bedruckt wird.

8. Verfahren nach mindestens einem der Ansprüche 1 bis 7, **dadurch gekennzeichnet, dass** der weiße Acryllack Titandioxid als Weißpigment enthält.

## Claims

1. A method of printing non-porous surfaces of a substrate with an inkjet ink containing a solvent, **characterised in that** a coloured or black non-porous surface coated with a white acrylic lacquer is printed with an inkjet ink, which contains a glycol ether constituting a component which dissolves the acrylic lacquer, the substrate coated with the white acrylic lacquer having a light permeability in the visible region of less than 10%.

2. A method as claimed in Claim 1, **characterised in that** the acrylic lacquer is applied in the form of a solution in an organic solvent, an aqueous dispersion or a powder coating.

3. A method as claimed in Claim 2, **characterised in that** the non-porous surface is sprayed or coated with the acrylic lacquer until the non-porous surface to be printed is completely covered and is then dried.

4. A method as claimed in one of the claims, **characterised in that** the substrate consists of glass, metal, ceramic or plastic material.

5. A method as claimed in Claim 4, **characterised in that** the plastic material is present in the form of polystyrol, polyvinyl chloride, polypropylene or acrylonitrile-butadiene-styrol copolymerisate.

6. A method as claimed in one of Claims 1 to 5, **characterised in that** the lacquer layer on the non-porous surface is set to a thickness of 1 to 55 µm.

7. A method as claimed in one of the preceding claims, **characterised in that** the non-porous surface coated with the acrylic lacquer is printed with the conventional three-colour printing process.

8. A method as claimed in at least one of Claims 1 to 7, **characterised in that** the white acrylic lacquer contains titanium dioxide constituting a white pigment.

## Revendications

1. Procédé pour imprimer des surfaces non poreuses d'un substrat avec une encre pour jet d'encre contenant un solvant, **caractérisé en ce qu'**une surface non poreuse de couleur ou noire revêtue d'une laque acrylique blanche est imprimée avec une encre pour jet d'encre qui contient un éther de glycol comme composant dissolvant partiellement la laque acrylique, le substrat revêtu de la laque acrylique blanche présentant dans la région visible une perméabilité à la lumière de moins de 10%.

2. Procédé suivant la revendication 1, **caractérisé en ce que** la laque acrylique est appliquée sous forme de solution dans un solvant organique, de dispersion aqueuse ou de laque en poudre.

3. Procédé suivant la revendication 2, **caractérisé en ce que** la surface non poreuse est revêtue de laque acrylique par pulvérisation ou enduction jusqu'à ce que la surface non poreuse à imprimer soit entièrement recouverte, puis elle est séchée.

4. Procédé suivant l'une des revendications, **caractérisé en ce que** le substrat est en verre, en métal, en céramique ou en matière plastique.

5. Procédé suivant la revendication 4, **caractérisé en ce que** la matière plastique se présente sous forme de polystyrène, de poly(chlorure de vinyle), de polypropylène ou de copolymère acrylonitrile-butadiène-styrène.

6. Procédé suivant l'une des revendications 1 à 5, **caractérisé en ce que** la couche de laque est réglée à une épaisseur de 1 à 500 µm sur la surface non poreuse.

7. Procédé suivant au moins l'une des revendications précédentes, **caractérisé en ce que** la surface non poreuse revêtue de la laque acrylique est imprimée par la technique classique d'impression trichrome.

8. Procédé suivant au moins l'une des revendications 1 à 7, **caractérisé en ce que** la laque acrylique blanche contient comme pigment blanc du dioxyde de titane.
